# EUROPÄISCHE PATENTSCHRIFT

(11) **EP 1 483 420 B1**
(45) Veröffentlichungstag und Bekanntmachung des Hinweises auf die Patenterteilung: **08.08.2007**
(21) Anmeldenummer: 03724828.3
(22) Anmeldetag: 03.03.2003
(51) Int. Cl.: C22C 1/04, B22F 9/04

(54) **KUPFER-NIOB-LEGIERUNG UND VERFAHREN ZU IHRER HERSTELLUNG**
COPPER-NIOBIUM ALLOY AND METHOD FOR THE PRODUCTION THEREOF
ALLIAGE CUIVRE-NIOBIUM ET PROCEDE DE PRODUCTION DUDIT ALLIAGE

(30) Priorität: 04.03.2002 DE 10210423
(43) Veröffentlichungstag der Anmeldung: 08.12.2004
(73) Patentinhaber: Leibniz-Institut für Festkörper- und Werkstoffforschung Dresden e.V., 01069 Dresden (DE)
(72) Erfinder: BOTCHAROVA, Ekaterina, 09599 Freiberg (DE); HEILMAIER, Martin, 39116 Magdeburg (DE); SCHULTZ, Ludwig, 01328 Dresden (DE)
(74) Vertreter: Rauschenbach, Marion
(86) Internationale Anmeldenummer: PCT/DE2003/000764
(87) Internationale Veröffentlichungsnummer: WO 2003/074746

(56) Entgegenhaltungen:
- US-A- 4 619 699
- BENGHALEM A ET AL: "Microstructure and mechanical properties of concentrated copper-niobium alloys prepared by mechanical alloying" MATER SCI ENG A STRUCT MATER PROP MICROSTRUCT PROCESS; MATERIALS SCIENCE & ENGINEERING A: STRUCTURAL MATERIALS: PROPERTIES, MICROSTRUCTURE AND PROCESSING APR 1 1993, Bd. A161, Nr. 2, 1. April 1993 (1993-04-01), Seiten 255-266, XP0009013521 in der Anmeldung erwähnt
- SPITZIG W A ET AL: "CHARACTERIZATION OF THE STRENGTH AND MICROSTRUCTURE OF HEAVILY COLD WORKED Cu-Nb COMPOSITES" ACTA METALL OCT 1987, Bd. 35, Nr. 10, Oktober 1987 (1987-10), Seiten 2427-2442, XP0009014361

## Beschreibung

### Anwendungsgebiet der Erfindung

Die Erfindung bezieht sich auf das Gebiet der Werkstofftechnik und betrifft Kupfer-Niob-Legierungen, die beispielsweise zu Halbzeugen oder Formkörpern verarbeitet zur Herstellung von pulvermetallurgischen Produkten über bekannte Formgebungsverfahren eingesetzt werden können und ein Verfahren zu ihrer Herstellung.

### Stand der Technik

Um einen metallischen Werkstoff mit möglichst hoher mechanischer Festigkeit sowie elektrischer und thermischer Leitfähigkeit herzustellen, wird neben Silber, das die höchste elektrische Leitfähigkeit aller Metalle besitzt, hauptsächlich Kupfer als Matrixmetall wegen des wesentlich niedrigeren Preises eingesetzt. Um die Festigkeit der duktilen Kupfermatrix wirksam zu erhöhen, ohne dass deren thermische und elektrische Eigenschaften substantiell beeinträchtigt werden, bietet sich eine Verstärkung durch im thermodynamischen Gleichgewicht weitestgehend unlösliche Zweitphasen an. Diese können im Fall der kubischflächenzentrierten (kfz) Kupfermatrix harte keramische Partikel (z.B. Oxide, Nitride, Karbide), aber auch eine Reihe hochschmelzender kubischraumzentrierter (krz) Refraktärmetalle (z.B. Cr, W, Ta, Nb, Mo) sein. Die vorgenannten Legierungszusätze erfüllen dabei wegen ihrer Unlöslichkeit in der Matrix allesamt die Forderung nach bestmöglicher mikrostruktureller Stabilität bei hohen Beanspruchungstemperaturen. Jedoch kann eine homogene Verteilung der jeweiligen Zweitphase und die zu einer effizienten Festigkeitssteigerung notwendige Teilchengrößenverteilung im Nanometerbereich wegen des vorhandenen Dichte- und Schmelzpunktunterschiedes nicht über schmelzmetallurgische Verfahren erreicht werden. Die Anwendung der Methode des mechanischen Legierens überwindet diese Problematik und ermöglicht z.B. die Herstellung von Ag-Oxid-Verbundwerkstoffen mit feinster Oxidverteilung (Durchmesser < 50 nm) und höchster Härte und Festigkeit (B.J. Joshi et al, Proceedings Vol. 3, Powder Metallurgy World Congress, Granada/Spain, 1998; JP 07173555 A; DE 199 53 780 C1).

Beim mechanischen Legieren ergibt sich der Mahlfortschritt aus wiederhol Aufbrechen und Kaltverschweissen der Pulverteilchen. Im Falle harter keramischer Partikel in einer weichen metallischen Matrix aus Kupfer steigt jedoch mit der Abnahme des Oxidgehaltes unter 10 Vol.-% die Tendenz, dass die Oxide lediglich von der weichen Matrix eingehüllt werden, wodurch deren weitere Zerkleinerung unterbleibt (DE 44 18 600 C2). Der Mahlfortschritt wird vorteilhaft durch eine Materialkombination "weich- weich", d.h. also durch die Wahl einer den elastischen Eigenschaften des Kupfers bestmöglich angepaßten Zweitphase beeinflusst (C.C. Koch, Nanostructured Materials 2, 1993, 109-129). Von den oben aufgelisteten, in Frage kommenden Legierungselementen ist Niob am besten geeignet (L.G. Fritzemeier, Nanostructured Materials 1, 1992, 257-262). Über das mechanische Legieren von konzentrierten Cu-Nb-Legierungen bei Raumtemperatur wurde bereits berichtet (A. Benghalem u.a., Scripta Metallurgica et Materialia 27, 1992, 739-744 und Materials Science and Engineering A161, 1993, 255-266). Durch das Mahlen mit hoher Energie erweitert sich der Mischkristallbereich, und es wird ein hohe Homogenität der Mikrostruktur erreicht. Ebenfalls wurde gezeigt, dass ein Teil des zugegebenen Niobs durch das Mahlen im Kupfergitter zwangsgelöst wird.

Generell besteht bei solchen Legierungssystemen jedoch wegen der Temperaturerhöhung während des Mahlens die Gefahr des Anhaftens der Pulver an der Gefässwand und an den Kugeln, was zu einer geringen Pulverausbeute führt. Organische Hilfsmittel können zwar die Verschweissneigung herabsetzen, werden jedoch durch den Engergieeintrag in CO₂ und H₂ zerlegt und in die Pulver gemahlen (US 5,322,666). Wird dieses Gas nicht durch eine Entgasungsglühung bei hohen Temperaturen entfernt, ist eine Konsolidierung der Pulver zu dichten, kompakten Halbzeugen nicht möglich oder führt beim späteren Einsatz bei hohen Temperaturen zu Forminstabilität ("Aufblähen"). Andererseits wird durch eine vorgeschaltete Entgasungsglühung die im Pulver beabsichtigt eingestellte nanokristalline Kornstruktur zerstört.

### Darlegung der Erfindung

Der Erfindung liegt die Aufgabe zugrunde, Kupfer-Niob-Legierungen und ein Verfahren zu ihrer Herstellung anzugeben, bei denen ein homogener metastabiler Cu-Mischkristall vorliegt und ein Verfahren zu dessen Realisierung.

Die Aufgabe wird durch die in den Ansprüchen angegebene Erfindung gelöst. Weiterbildungen sind Gegenstand der Unteransprüche.

Bei der erfindungsgemäßen Kupfer-Niob-Legierung sind in einer Kupfermatrix neben einem Kupfer-Niob-Mischkristall auch Niob-Ausscheidungen mit Teilchendurchmessern von 5 -100 nm vorhanden.

Vorteilhafterweise liegt dabei das Niob teilweise gelöst im Kupfergitter vor.

Ebenfalls vorteilhafterweise liegen die Niob-Ausscheidungen in Form von feinen Teilchen oder Fasern vor.

Es ist auch vorteilhaft, wenn die Fasern mit einem Aspektverhältnis von mehr als 4 : 1, vorteilhafterweise größer 10 : 1 vorliegen.

Weiterhin weist die erfindungsgemäße Kupfer-Niob-Legierung vorteilhafterweise eine Leitfähigkeit von 50 bis 80 % IACS und/oder Festigkeiten von 1200 bis 2000 MPa auf.

Bei dem erfindungsgemäßen Verfahren zur Herstellung von Kupfer-Niob-Legierungen werden Kupferpulver als Matrixmaterial und 0,1 bis 50 at.% Niobpulver gemeinsam gemahlen und mechanisch legiert und danach mindestens einer Wärmebehandlung unterzogen.

Vorteilhafterweise werden 0,5 bis 20 at.% Niobpulver zugegeben.

Auch vorteilhafterweise wird bei Temperaturen von - 196 °C bis - 10 °C der Mahlprozess durchgeführt.

Es ist auch vorteilhaft, wenn die Kühlung des Mahlgefäßes während des Mah und/oder zwischen den Mahlstufen durchgeführt wird.

Weiterhin ist es vorteilhaft, wenn das Mahlgefäß mit flüssigem Stickstoff oder mit Ethanol gekühlt wird.

Während des Mahlens wird eine vollständige zwangsweise Auflösung des Niobs im Kupfergitter durchgeführt.

Ebenfalls vorteilhaft ist es, wenn die Wärmebehandlung bei Temperaturen ≥ 500 °C durchgeführt wird.

Vorteilhafterweise wird auch die Wärmebehandlung gleichzeitig mit einem Umformprozess durchgeführt.

Ebenfalls vorteilhafterweise wird durch den Umformprozess eine faserförmige Struktur der Kupfer-Niob-Legierung erzeugt, bei dem wiederum vorteilhafterweise während der Umformung ein Faser-Aspektverhältnis von mehr als 4 : 1, vorteilhafterweise größer 10 : 1 eingestellt wird.

Es ist auch vorteilhaft, dass eine hohe Pulverausbeute der Kupfer-Niob-Legierung erzeugt wird.

Und auch vorteilhaft ist es, wenn zwischen 20 und 30 Stunden gemahlen wird.

Bei dem erfindungsgemäßen Verfahren wird anfangs eine gewollte Versprödung des Kupferpulvers bewirkt. Dadurch wird es möglich, im Gegensatz zu den mittels mechanischem Legieren bekanntermaßen hergestellten Materialien, eine homogene einphasige Legierung von Kupfer mit Niob zu erhalten. Aufgrund der Durchführung des Mahlprozesses vorteilhafterweise bei niedrigen Temperaturen ist es möglich, mit einem relativ geringen Energieeintrag eine teilweise oder vollständige Zwangslösung der Niobatome im Kupfermischkristall zu erreichen. Der Grad des Lösens der Niobatome im Kupfermischkristall hängt unter anderem von der Mahldauer und Sauerstoffgehalt der eingesetzten Pulver ab.
Dabei ändert sich der Gasgehalt während des Mahlprozesses nahezu nicht, so dass bei der Weiterverarbeitung ein zusätzlicher Entgasungsschritt entfallen kann.

Nach dem Lösen der Niobatome im Kupfermischkristall werden bei der danach folgenden Wärmebehandlung feine Niob-Teilchen ausgeschieden. Diese Niob-Ausscheidungen tragen wesentlich zur Erhöhung der Festigkeit und zur Sicherstellung einer hohen Leitfähigkeit der Legierung bei.

### Bester Weg zur Ausführung der Erfindung

Im weiteren wird die Erfindung an einem Ausführungsbeispiel näher erläutert.

Ein mit Stahlkugeln, Kupferpulver und 10 at.% Niobpulver beschickter Mahlbecher wird in flüssigem Stickstoff auf eine Temperatur am Deckel des Mahlbechers von - 196°C gekühlt. Danach wird der gekühlte Mahlbecher mit Polystyrol zur Isolation gegen die Umgebungsluft ummantelt. Der anschließende Mahlprozess wird schrittweise alle 30 min unterbrochen, um dann den Mahlbecher erneut auf - 196°C zu kühlen. Der Mahlprozess erfolgt bei einer Umdrehungsgeschwindigkeit von 200 Umin⁻¹ und einem Pulver - Kugel -Verhältnis von 1:14. In 35 h wird das zugegebene Niobpulver vollständig im Kupfergitter zwangsgelöst. Dies ist zu ersehen aus röntgenographischen und transmissionselektronenmikroskopischen (TEM) Untersuchungen, bei denen keine Reflexe von Niob mehr auftreten (Fig. 1 und 2). Das mechanisch legierte Pulver weist ein nanokristallines Gefüge mit Kristallitgrößen von ~ 7 nm auf. Die Pulvermikrohärte erreicht dabei 500 HV 0,025.
Das erhaltene Pulver wird bei 500°C in einer Heißpresse unter Vakuum und einem Druck von 650 MPa zu einer relativen Dichte von 98-99% zu zylindrischen Formkörpern mit 10 mm Durchmesser kompaktiert.
Auf diese Weise hergestellte Formkörper weisen eine Härte von 400 HV 2 bei einer elektrischen Leitfähigkeit von 20 MS/m (entsprechend 35% IACS) auf.
Eine anschließende Wärmebehandlung, während derer sich das Niob aus der Kupfer-Matrix ausscheidet, führt zu einer Zunahme der elektrischen Leitfähigkeit bis auf 45-50 MS/m (entsprechend 70-80% IACS) bei einer geringen Abnahme Härte auf 380 HV 2. Eine abschließende Kaltverformung erhöht die Härte durch die Bildung einer Faserstruktur wieder auf 550 HV 2 bei weiterhin hoher elektrischer Leitfähigkeit.

Bei einer Verringerung des Nb-Gehaltes in der Ausgangspulvermischung auf 5 at.% kann mechanisch legiertes Pulver hergestellt werden, dessen Kristallitgröße 11 nm beträgt und dessen Pulvermikrohärte 450 HV 0,025 erreicht. Die elektrische Leitfähigkeit der Formkörper ist dann mit 30 MS/m (50% IACS) etwas höher und die Härte mit 350 HV 2 etwas niedriger als bei den Formkörpern mit 10 at.% Nb. Durch die Durchführung einer Wärmebehandlung wird eine höhere elektrische Leitfähigkeit von ca. 50 MS/m (80% IACS) erreicht, aber auch eine niedrigere Härte von ca. 300 HV 2, die durch die abschließende Umformung wieder auf 500 HV 2 erhöht werden kann.

### Bezugszeichen:

- Fig. 1a: Beugungsbild des Pulvers Cu-20 at%Nb, 17 h Mahldauer
- Fig. 1 b: Beugungsbild des Pulvers Cu-10 at%Nb, 35 h Mahldauer

Fig. 2 Röntgenographische Analyse von den mechanisch legierten Pulvern nach den verschiedenen Mahldauern

## Patentansprüche

1. Kupfer-Niob-Legierung, bei der in einer Kupfermatrix neben einem Kupfer-Niob-Mischkristall auch Niob-Ausscheidungen mit Teilchendurchmessern von 5 - 100 nm vorhanden sind, hergestellt durch Mahlen und mechanisches Legieren von Kupferpulver als Matrixmaterial und 0,1 - 50 at.% Niobpulver und anschließende Wärmebehandlung wobei während des Mahlens eine vollständige zwangsweise Auflösung des Niob im Kupfergitter erfolgt ist.

2. Kupfer-Niob-Legierung nach Anspruch 1, bei der die Niob-Ausscheidungen in Form von feinen Teilchen oder Fasern vorliegen.

3. Kupfer-Niob-Legierung nach Anspruch 2, bei der die Fasern mit einem Aspektverhältnis von mehr als 4 : 1, vorteilhafterweise größer 10 : 1 vorliegen.

4. Kupfer-Niob-Legierung nach Anspruch 1, mit einer Leitfähigkeit von 50 bis 80 % IACS.

5. Kupfer-Niob-Legierung nach Anspruch 1, mit Festigkeiten von 1200 bis 2000 MPa.

6. Verfahren zur Herstellung von Kupfer-Niob-Legierungen nach einem der Ansprüche 1 bis 5, bei dem Kupferpulver als Matrixmaterial und 0,1 bis 50 at.-% Niobpulver gemeinsam bei Temperaturen von - 196 °C bis - 10 °C gemahlen und mechanisch legiert werden, wobei während des Mahlens eine vollständige zwangsweise Auflösung des Niob im Kupfergitter realisiert wird und danach mindestens einer Wärmebehandlung durchgeführt wird, während der Niob mindestens teilweise ausgeschieden wird.

7. Verfahren nach Anspruch 6, bei dem 0,5 bis 20 at.-% Niobpulver zugegeben werden.

8. Verfahren nach Anspruch 6, bei dem die Kühlung des Mahlgefäßes während des Mahlens und/oder zwischen den Mahlstufen durchgeführt wird.

9. Verfahren nach Anspruch 6, bei dem das Mahlgefäß mit flüssigem Stickstoff oder mit Ethanol gekühlt wird.

10. Verfahren nach Anspruch 6, bei dem die Wärmebehandlung bei Temperaturen ≥ 500 °C durchgeführt wird.

11. Verfahren nach Anspruch 6, bei dem eine Wärmebehandlung gleichzeitig mit einem Umformprozess durchgeführt wird.

12. Verfahren nach Anspruch 11, bei dem durch den Umformprozess eine faserförmige Struktur der Kupfer-Niob-Legierung erzeugt wird.

13. Verfahren nach Anspruch 12, bei dem während der Umformung ein Faser-Aspektverhältnis von mehr als 4 : 1, vorteilhafterweise größer 10 : 1 eingestellt wird.

14. Verfahren nach Anspruch 6, bei dem zwischen 20 und 30 Stunden gemahlen wird.

## Claims

1. Copper-niobium alloy in which, besides a copper-niobium mixed crystal, niobium precipitates with particle diameters of 5 - 100 nm are also present in a copper matrix, produced by grinding and mechanically alloying copper powder as a matrix material and 0.1 - 50 at.% of niobium powder and subsequent heat treatment, wherein complete forced dissolving of the niobium in the copper lattice is achieved during the grinding.

2. Copper-niobium alloy according to Claim 1, wherein the niobium precipitates are present in the form of fine particles or fibres.

3. Copper-niobium alloy according to Claim 2, wherein the fibres are present with an aspect ratio of more than 4:1, advantageously more than 10:1.

4. Copper-niobium alloy according to Claim 1, having a conductivity of from 50 to 80% IACS.

5. Copper-niobium alloy according to Claim 1, having strengths of from 1200 to 2000 MPa.

6. Method for producing copper-niobium alloys according to one of Claims 1 to 5, in which copper powder as a matrix material and from 0.1 - 50 at.% of niobium powder are ground together at temperatures of from -196°C to -10°C and mechanically alloyed, wherein complete forced dissolving of the niobium in the copper lattice is carried out during the grinding and at least one heat treatment is subsequently carried out, during which niobium is at least partially precipitated.

7. Method according to Claim 6, wherein from 0.5 to 20 at.% of niobium powder are added.

8. Method according to Claim 6, wherein the grinding vessel is cooled during the grinding and/or between the grinding stages.

9. Method according to Claim 6, wherein the grinding vessel is cooled with liquid nitrogen or with ethanol.

10. Method according to Claim 6, wherein the heat treatment is carried out at temperatures ≥ 500°C.

11. Method according to Claim 6, wherein a heat treatment is carried out simultaneously with a shaping process.

12. Method according to Claim 11, wherein a fibrous structure of the copper-niobium alloy is generated by the shaping process.

13. Method according to Claim 12, wherein a fibre aspect ratio of more than 4:1, advantageously more than 10:1, is produced during the shaping.

14. Method according to Claim 6, wherein grinding is carried out for between 20 and 30 hours.

## Revendications

1. Alliage de cuivre et de niobium dont la matrice de cuivre contient également, en plus d'un cristal mixte de cuivre et de niobium, des précipités de niobium en particules d'un diamètre de 5 à 100 nm, et préparé par broyage et alliage mécanique d'une poudre de cuivre qui sert de matrice et de 0,1 à 50 % atomiques de poudre de niobium avec ensuite traitement thermique, une dissolution forcée complète du niobium dans le réseau de cuivre étant réalisée pendant le broyage.

2. Alliage de cuivre et de niobium selon la revendication 1, dans lequel les précipités de niobium présentent la forme de fines particules ou de fines fibres.

3. Alliage de cuivre et de niobium selon la revendication 2, dans lequel les fibres ont un rapport d'allongement supérieur à 4 : 1 et de préférence supérieur à 10 : 1.

4. Alliage de cuivre et de niobium selon la revendication 1, dont la conductivité est comprise entre 50 et 80 % IACS.

5. Alliage de cuivre et de niobium selon la revendication 1, dont la résistance mécanique est comprise entre 1 200 et 2 000 MPa.

6. Procédé de fabrication d'alliages de cuivre et de niobium selon l'une des revendications 1 à 5, dans lequel on broie et on allie mécaniquement à une température comprise entre -196° C et -10° C une poudre de cuivre qui sert de matériau de matrice et de 0,1 à 50 % atomiques de poudre de niobium, dans lequel une dissolution forcée complète de niobium dans la réseau de cuivre est réalisée pendant le broyage et dans lequel on réalise au moins un traitement thermique par lequel au moins une partie du niobium est précipitée.

7. Procédé selon la revendication 6, dans lequel on ajoute de 0,5 à 20 % atomiques de poudre de niobium.

8. Procédé selon la revendication 6, dans lequel le refroidissement du récipient de broyage est réalisé pendant le broyage et/ou entre les étapes de broyage.

9. Procédé selon la revendication 6, dans lequel le récipient de broyage est refroidi à l'azote liquide ou à l'éthanol.

10. Procédé selon la revendication 6, dans lequel le traitement thermique est réalisé à une température ≥ 500° C.

11. Procédé selon la revendication 6, dans lequel le traitement thermique est réalisé en même temps qu'une opération de façonnage.

12. Procédé selon la revendication 11, dans lequel une structure fibreuse de l'alliage de cuivre et de niobium est formée par l'opération de façonnage.

13. Procédé selon la revendication 12, dans lequel lors du façonnage, on établit un rapport d'allongement des fibres supérieur à 4 : 1 et avantageusement supérieur à 10 : 1.

14. Procédé selon la revendication 6, dans lequel on broie pendant 20 à 30 heures.
